# EUROPÄISCHE PATENTSCHRIFT

(11) **EP 3 071 714 B1**
(45) Veröffentlichungstag und Bekanntmachung des Hinweises auf die Patenterteilung: **29.03.2017**
(21) Anmeldenummer: 14766976.6
(22) Anmeldetag: 16.09.2014
(51) Int. Cl.: C21C 5/35, C21C 7/072

(54) **CO UND CO2 ANWENDUNG BEI EINER STAHL- UND LEGIERUNGSTECHNOLOGIE**
CO AND CO2 APPLICATION IN A STEEL AND ALLOY TECHNOLOGY
UTILISATION DE CO ET DE CO2 DANS LE CADRE D'UNE TECHNOLOGIE D'ACIER ET D'ALLIAGE

(30) Priorität: 20.11.2013 DE 102013019338; 26.03.2014 DE 102014205572
(43) Veröffentlichungstag der Anmeldung: 28.09.2016
(73) Patentinhaber: SMS group GmbH, 40237 Düsseldorf (DE)
(72) Erfinder: REICHEL, Johann, 40489 Düsseldorf (DE); ROSE, Lutz, 47259 Duisburg (DE)
(74) Vertreter: Klüppel, Walter
(86) Internationale Anmeldenummer: PCT/EP2014/069651
(87) Internationale Veröffentlichungsnummer: WO 2015/074780

(56) Entgegenhaltungen:
- EP-A2- 0 401 530
- LU-A- 38 496

## Beschreibung

Die Erfindung richtet sich auf ein Verfahren zur metallurgischen Behandlung einer kohlenstoffhaltigen Metallschmelze im Rahmen eines Herstellungsprozesses, insbesondere während eines metallurgischen Endbehandlungsprozesses oder Endbehandlungsschrittes, mittels eines auf und/oder in die Metallschmelze (ein)gebrachten, insbesondere (ein)geblasenen, Prozessgases.

Im Rahmen des Herstellungsprozesses von Metallen, Metalllegierungen, Eisenlegierungen, Stahl etc., bei welchem das Produkt zumindest in einem Zwischenschritt in Form einer Metallschmelze vorliegt, erfolgt vielfach eine metallurgische Behandlung der Metallschmelze mittels eines auf die Metallschmelze aufgeblasenen und/oder in die Metallschmelze eingeblasenen Prozessgases. Mit Hilfe dieses Prozessgases laufen in dem Metallbad metallurgische Vorgänge wie die Entkohlung der Metallschmelze, eine Entsilizierung oder Entphosphorung ab. Ein Beispiel für eine solche metallurgische Behandlung einer kohlenstoffhaltigen Metallschmelze stellt das sogenannte Frischen mit Hilfe von Sauerstoff als Prozessgas dar.

LU38496 offenbart beispielweise ein Sauerstoff-Kohlendioxid Blasverfahren zur Entkohlung einer Schmelze. Aber auch bei der Herstellung von Ferrolegierungen, insbesondere FeCr- und FeMn-Legierungen werden derartige metallurgische Behandlungen in sogenannten AOD(Argon-Oxygen-Decarburisation)-Konvertern, CLU (Creusot Loire Uddeholm)-Konvertern oder in VOD(Vacuum Oxygen Decarburisation)-Anlagen oder in VODC(Vacuum Oxygen Decarburisation Converter)-Anlagen durchgeführt. Bei derartigen Verfahren werden in der Regel Sauerstoff und Inertgase wie Argon oder Stickstoff als Prozessgase eingesetzt.

Der Erfindung liegt die Aufgabe zugrunde, ein verbessertes Verfahren zur metallurgischen Behandlung einer kohlenstoffhaltigen Metallschmelze bereitzustellen.

Bei einem Verfahren der eingangs näher bezeichneten Art wird diese Aufgabe erfindungsgemäß dadurch gelöst, dass als Prozessgas Kohlendioxid (CO₂) auf und/oder in die Metallschmelze (ein)geblasen und unter Ablauf der endothermen Boudouard-Reaktion zumindest teilweise mit in der Metallschmelze vorhandenem, insbesondere gelöstem, Kohlenstoff zu Kohlenmonoxid (CO) als Produktgas umgesetzt wird.

Vorteilhafte Ausgestaltungen und zweckmäßige Weiterbildungen der Erfindung sind Gegenstand der abhängigen Ansprüche.

Mit der Erfindung wird eine neue Technologie bereitgestellt, die die Anwendung von Kohlendioxid und Kohlenmonoxid als finales Produkt eines metallurgischen Prozesses, wobei es sich hierbei um jede Art von metallurgischem Prozess handeln kann, betrifft. Insofern handelt es sich hierbei insbesondere um eine metallurgische Behandlung im Rahmen eines metallurgischen Endbehandlungsprozesses oder Endbehandlungsschrittes einer kohlenstoffhaltigen Metallschmelze im Rahmen eines Herstellungsprozesses. Aber auch an jeder anderen Stelle im Rahmen eines Herstellungsprozesses mit einer entsprechenden metallurgischen Behandlung einer kohlenstoffhaltigen Metallschmelze kann das erfindungsgemäße Verfahren eingesetzt werden. Die Verwendung von Kohlendioxid und Kohlenmonoxid stellt bei der metallurgischen Behandlung einer kohlenstoffhaltigen Metallschmelze eine ökonomische Alternative gegenüber der Verwendung von Sauerstoff, Stickstoff oder Argon, insbesondere in/bei einem Stahlherstellungsprozess, dar. Bei einer Temperatur oberhalb von 1000 °C löst Kohlendioxid in Kontakt mit Kohlenstoff in der Schmelze einen Entkohlungsprozess mit einem endothermen Effekt aus, der sich aus dem Ablauf der Boudouard-Reaktion herleitet, wonach Kohlendioxid (CO₂) mit Kohlenstoff (C) zu Kohlenmonoxid (2 CO) umgesetzt wird. Das Produktgas oder Reaktionsgas Kohlenmonoxid (CO) beansprucht das doppelte Volumen im Vergleich zu dem als Reaktionsgas oder Eduktgas in die Schmelze eingetragenen oder eingeblasenen Kohlenstoffdioxidvolumen und erhöht dadurch die Stark-Schmelz-Vermischung oder erhöht dadurch stark die Vermischung der Schmelze. Begleitet wird das erfindungsgemäße Verfahren zudem durch eine höchst effiziente Reduktion von in der auf der Metallschmelze befindlichen Schlacke enthaltenen Oxiden durch das entstehende und/oder gelöste CO beim CO₂-Blasen, wodurch die Metallgewinnung effektiv erhöht wird. Weitere sich aus der Anwendung des erfindungsgemäßen Verfahrens ergebende Vorteile sind Entsilizierungs- und Entphosphorungsprozesse mit dem dissoziierten Sauerstoff aus dem Kohlendioxid. Da weiterhin die bei der Anwendung des erfindungsgemäßen Verfahrens ablaufenden drei wesentlichen Reaktionen, nämlich die Entkohlung, die Entsilizierung und die Entphosphorung der kohlenstoffhaltigen Metallschmelze stark endothermisch sind, eignen sich das Kohlendioxid und das entstehende Kohlenmonoxid als Kühlgase für stark exothermische Stahl- und Legierungs(herstellungs)prozesse, die durch einen hohen Kohlenstoff-, Silizium- oder Phosphorgehalt in der Metallschmelze geprägt sind.

Die Erfindung zeichnet sich in vorteilhafter Ausgestaltung dadurch aus, dass das Prozessgas Kohlendioxid (CO₂) auf und/oder in eine Eisenschmelze, insbesondere eine Eisenlegierungs- oder Stahlschmelze, vorzugsweise eine Roheisen- oder Rohstahlschmelze, (ein)geblasen wird.

Von besonderem Vorteil ist es, wenn das Kohlendioxid (CO₂) während eines metallurgischen Stahlherstellungsprozesses oder eines Legierungsherstellungsprozesses während aller Prozessstufen oder einer letzten Prozessstufe oder eines letzten Prozessschrittes desselben, auf und/oder in die Metallschmelze, insbesondere Eisenschmelze, vorzugsweise Eisenlegierungs- oder Stahlschmelze, bevorzugt Roheisen- oder Rohstahlschmelze, (ein)geblasen wird, was die Erfindung ebenfalls vorsieht.

Da eine metallurgische Behandlung einer kohlenstoffhaltigen Metallschmelze häufig als metallurgischer Endbehandlungsschritt bei der metallurgischen Behandlung einer Metallschmelze vorgenommen wird, zeichnet sich die Erfindung weiterhin dadurch aus, dass die metallurgische Behandlung, insbesondere der metallurgische Endbehandlungsprozess oder Endbehandlungsschritt, die Entkohlung und/oder die Entsilizierung und/oder die Entphosphorung der Metallschmelze, insbesondere Eisenschmelze, vorzugsweise Eisenlegierungs- oder Stahlschmelze, bevorzugt Roheisen- oder Rohstahlschmelze, mittels des Prozessgases Kohlendioxid (CO₂) und/oder des Produktgases Kohlenmonoxid (CO) der Boudouard-Reaktion umfasst.

Da sich auf einer mit dem erfindungsgemäßen Verfahren zu behandelnden kohlenstoffhaltigen Metallschmelze in der Regel eine Schlackeschicht bildet, ist es gemäß weiterer Ausgestaltung der Erfindung zweckmäßig, dass in einer auf der Metallschmelze befindlichen Schlacke enthaltene Metalloxide, insbesondere chrom- und/oder nickel- und/oder manganhaltige Verbindungen, insbesondere Chrom- oder Nickel- oder Manganoxide, mittels des aus dem in die Metallschmelze eingebrachten Prozessgas Kohlendioxid (CO₂) gebildeten Produktgases Kohlenmonoxid (CO) und/oder mittels eines in die Metallschmelze eingebrachten CO-haltigen Gases während der metallurgischen Behandlung der Metallschmelze im Rahmen des metallurgischen Herstellungsprozesses, insbesondere während des metallurgischen Endbehandlungsprozesses oder Endbehandlungsschrittes, reduziert werden.

Durch das Einblasen von Kohlendioxid in eine kohlenstoffhaltige Metallschmelze lassen sich Oxidationsprozesse von in der Metallschmelze enthaltenen Verbindungen und/oder Elementen durchführen, so dass sich die Erfindung weiterhin dadurch auszeichnet, dass mittels des Prozessgases Kohlendioxid (CO₂) Verbindungen und/oder Elemente, die in der Metallschmelze enthalten sind, insbesondere Kohlenstoff und/oder Silizium, oxidiert werden.

Allerdings lässt sich dadurch, dass auch reduzierendes Kohlenmonoxid entsteht, die Oxidation von Elementen auch begrenzen. Die Erfindung sieht daher weiterhin vor, dass mittels des Prozessgases Kohlendioxid (CO₂) und/oder des Produktgases Kohlenmonoxid (CO) die Chromoxidation von in der Metallschmelze und/oder der Schlacke enthaltenem Chrom minimiert wird.

Besonders vorteilhaft ist die Anwendung des erfindungsgemäßen Verfahrens, wenn parallel zu einem Kohlendioxideintrag oder Kohlendioxideinblasen in und/oder auf die Metallschmelze die Schaumschlacke-Technologie angewendet wird, was die Erfindung ebenfalls vorsieht.

Insbesondere lässt sich das erfindungsgemäße Verfahren vorteilhaft in einem metallurgischen Gefäß durchführen, welches die kohlenstoffhaltige Metallschmelze enthält. Die Erfindung zeichnet sich daher in weiterer Ausgestaltung auch dadurch aus, dass die metallurgische Behandlung in einem metallurgischen Gefäß, insbesondere einem Konverter oder einem Vakuumkonverter oder einem kombinierten Vakuumkonverter oder einem Elektrolichtbogenofen, durchgeführt wird.

Insbesondere ist die Anwendung des erfindungsgemäßen Verfahrens auch im Zusammenhang mit Elektrolichtbogenofentechnologien und hier insbesondere beim Schmelzprozess in einem Elektrolichtbogenofen (Electric Arc Furnace) vorteilhaft anwendbar, so dass die Erfindung sich schließlich auch noch dadurch auszeichnet, dass die metallurgische Behandlung in einem Elektrolichtbogenofen während der Rohstahl(super)heizperiode durchgeführt wird.

Hierbei ist mit dem englischen Begriff "super" die entsprechende Heizperiode (super heating period) näher bezeichnet.

Durch das Einblasen von CO₂ lässt sich in den metallurgischen Gefäßen insbesondere eine Stahl- und Legierungsproduktion mit einem effizienten Oxidieren durch das CO₂ durchführen. Dies wird begleitet durch eine effiziente Siliziumoxidation durch das CO₂, wobei durch das sich bildende oder parallel eingeblasene CO die Chromoxidation minimiert wird. Durch die sich aufgrund der CO₂-Umwandlung zu CO nach der Boudouard-Reaktion ergebende Volumenverdopplung wird insbesondere bei der Schaumschlacke-Technologie der Schaumschlacke-Effekt erhöht. Weiterhin sind eine effektive Entsilizierung, Entphosphorisierung und Entstickung einer kohlenstoffhaltigen Metallschmelze bei einer Stahl- und Legierungsproduktion durch Anwendung des erfindungsgemäßen Verfahrens möglich. Die Anwendung des erfindungsgemäßen Verfahrens bei der Stahlerzeugung in einem Elektrolichtbogenofen führt wegen excessiver Metallbewegung durch hohe CO-Bildung und des direkten Kontakts mit dem Elektrolichtbogen zu einer Erhöhung der Temperaturgradienten in dem Elektrolichtbogenofen während der Metallheizperiode (super heating period), was zu einer Verkürzung der Betriebsprozesszeit führt.

## Patentansprüche

1. Verfahren zur metallurgischen Behandlung einer kohlenstoffhaltigen Metallschmelze im Rahmen eines Herstellungsprozesses, insbesondere während eines metallurgischen Endbehandlungsprozesses oder Endbehandlungsschrittes, mittels eines auf und/oder in die Metallschmelze (ein)gebrachten, insbesondere (ein)geblasenen, Prozessgases, wobei
dass als Prozessgas Kohlendioxid (CO₂) auf und/oder in die Metallschmelze (ein)geblasen und in die Metallschmelze eingetragen wird sowie unter Ablauf der endothermen Boudouard-Reaktion zumindest teilweise mit in der Metallschmelze vorhandenem, insbesondere gelöstem, Kohlenstoff zu Kohlenmonoxid (CO) als Produktgas umgesetzt wird,
**dadurch gekennzeichnet,**
**dass** die metallurgische Behandlung die Entkohlung und die Entsilizierung und die Entphosphorung der Metallschmelze mittels des Prozessgases Kohlendioxid (CO₂) und des Produktgases Kohlenmonoxid (CO) der Boudouard-Reaktion umfasst.

2. Verfahren nach Anspruch 1, **dadurch gekennzeichnet, dass** das Prozessgas Kohlendioxid (CO₂) auf und/oder in eine Eisenschmelze, insbesondere eine Eisenlegierungs- oder Stahlschmelze, vorzugsweise eine Roheisen- oder Rohstahlschmelze, (ein)geblasen wird.

3. Verfahren nach Anspruch 1 oder 2, **dadurch gekennzeichnet, dass** das Kohlendioxid (CO₂) während eines metallurgischen Stahlherstellungsprozesses oder eines Legierungsherstellungsprozesses, während aller Prozessstufen oder während einer letzten Prozessstufe auf und/oder in die Metallschmelze, insbesondere Eisenschmelze, vorzugsweise Eisenlegierungs- oder Stahlschmelze, bevorzugt Roheisen- oder Rohstahlschmelze, (ein)geblasen wird.

4. Verfahren nach einem der vorhergehenden Ansprüche, **dadurch gekennzeichnet, dass** in einer auf der Metallschmelze befindlichen Schlacke enthaltene Metalloxide, wie z.B. chrom-, nickel oder manganhaltige Verbindungen, mittels des aus dem in die Metallschmelze eingebrachten Prozessgas Kohlendioxid (CO₂) gebildeten Produktgases Kohlenmonoxid (CO) und/oder mittels eines in die Metallschmelze eingebrachten CO-haltigen Gases während der metallurgischen Behandlung der Metallschmelze im Rahmen des metallurgischen Herstellungsprozesses, insbesondere während des metallurgischen Endbehandlungsprozesses oder Endbehandlungsschrittes, reduziert werden.

5. Verfahren nach einem der vorhergehenden Ansprüche, **dadurch gekennzeichnet, dass** mittels des Prozessgases Kohlendioxid (CO₂) Verbindungen und/oder Elemente, die in der Metallschmelze enthalten sind, insbesondere Kohlenstoff und/oder Silizium, oxidiert werden.

6. Verfahren nach einem der vorhergehenden Ansprüche, **dadurch gekennzeichnet, dass** mittels des Prozessgases Kohlendioxid (CO₂) und/oder des Produktgases Kohlenmonoxid (CO) die Chromoxidation von in der Metallschmelze und/oder der Schlacke enthaltenem Chrom minimiert wird.

7. Verfahren nach einem der vorhergehenden Ansprüche, **dadurch gekennzeichnet, dass** parallel zu einem Kohlendioxideintrag oder Kohlendioxideinblasen in und/oder auf die Metallschmelze die Schaumschlacke-Technologie angewendet wird.

8. Verfahren nach einem der vorhergehenden Ansprüche, **dadurch gekennzeichnet, dass** die metallurgische Behandlung in einem metallurgischen Gefäß, insbesondere einem Konverter oder einem Vakuumkonverter oder einem kombinierten Vakuumkonverter oder einem Elektrolichtbogenofen, durchgeführt wird.

9. Verfahren nach Anspruch 8, **dadurch gekennzeichnet, dass** die metallurgische Behandlung in einem Elektrolichtbogenofen während der Rohstahl(super)heizperiode durchgeführt wird.

## Claims

1. Method for metallurgical treatment of a metal melt, which contains carbon, within the scope of a production process, particularly during a metallurgical end treatment process or end treatment step, by means of a process gas brought, in particular blown, onto and/or into the metal melt, wherein
carbon dioxide (CO₂) as process gas is blown onto and/or into the metal melt and inducted into the metal melt as well as, with execution of the endothermic Boudouard reaction, converted at least partly into carbon monoxide (CO) as product gas by carbon present in, in particular released into, the metal melt,
**characterised in that**
the metallurgical treatment comprises decarburisation, desiliconisation and dephosphorisation of the metal melt by means of the process gas carbon dioxide (CO₂) and the product gas carbon monoxide (CO) of the Boudouard reaction.

2. Method according to claim 1, **characterised in that** the process gas carbon dioxide (CO₂) is blown onto and/or into an iron melt, particularly an iron alloy melt or steel melt, preferably a pig iron melt or crude steel melt.

3. Method according to claim 1 or 2, **characterised in that** the carbon dioxide (CO₂) is blown onto and/or into the metal melt, particularly iron melt, preferably iron alloy melt or steel melt, preferably pig iron melt or crude steel melt, in the course of a metallurgical steel production process or an alloy production process, during all process steps or during a last process step.

4. Method according to any one of the preceding claims, **characterised in that** metal oxides, such as, for example, compounds containing chromium, nickel or manganese, contained in a slag present on the metal melt are reduced by means of the product gas carbon monoxide (CO), which is formed from the process gas carbon dioxide (CO₂) introduced into the metal melt, and/or by means of a gas, which is introduced into the metal melt and contains CO, during the metallurgical treatment of the metal melt within the scope of the metallurgical production process, particularly during the metallurgical end treatment process or end treatment step.

5. Method according to any one of the preceding claims, **characterised in that** compounds and/or elements, particularly carbon and/or silicon, contained in the metal melt are oxidised by means of the process gas carbon dioxide (CO₂).

6. Method according to any one of the preceding claims, **characterised in that** the chromoxidation of chromium contained in the metal melt and/or the slag is minimised by means of the process gas carbon dioxide (CO₂) and/or the product gas carbon monoxide (CO).

7. Method according to any one of the preceding claims, **characterised in that** foamed slag technology is used in parallel with carbon dioxide intake or carbon dioxide blowing into and/or onto the metal melt.

8. Method according to any one of the preceding claims, **characterised in that** the metallurgical treatment is carried out in a metallurgical vessel, particularly a converter or a vacuum converter or a combined vacuum converter or an electric arc furnace.

9. Method according to claim 8, **characterised in that** the metallurgical treatment is carried out in an electric arc furnace during the crude steel (super) heating period.

## Revendications

1. Procédé pour le traitement métallurgique d'un métal en fusion contenant du carbone dans le cadre d'un procédé de fabrication, en particulier au cours d'un procédé de traitement métallurgique final ou d'une étape finale de traitement métallurgique, au moyen d'un gaz de traitement appliqué (introduit), en particulier soufflé (insufflé) sur et/ou dans le métal en fusion,
dans lequel, à titre de gaz de traitement, on souffle (insuffle) du dioxyde de carbone (CO₂) sur et/ou dans le métal en fusion et on l'introduit dans le métal en fusion et, en mettant en oeuvre la réaction endothermique de Boudouard, on le fait réagir au moins en partie avec le carbone présent, en particulier dissous dans le métal en fusion, pour obtenir du monoxyde de carbone (CO) à titre de gaz de produit ;
**caractérisé en ce que** le traitement métallurgique comprend la décarburation et la désiliciation et la déphosphoration du métal en fusion au moyen du dioxyde de carbone (CO₂) à titre de gaz de traitement et du monoxyde de carbone (CO) de la réaction de Boudouard à titre de gaz de produit.

2. Procédé selon la revendication 1, **caractérisé en ce que** qu'on souffle (insuffle) le dioxyde de carbone (CO₂) à titre de gaz de traitement sur et/ou dans du fer en fusion, en particulier un alliage de fer ou de l'acier en fusion, de préférence de la fonte brute ou de l'acier brut en fusion.

3. Procédé selon la revendication 1 ou 2, **caractérisé en ce que** qu'on souffle (insuffle) le dioxyde de carbone (CO₂) au cours d'un procédé métallurgique de fabrication de l'acier ou au cours d'un procédé de fabrication d'un alliage, au cours de toutes les étapes opératoires ou au cours d'une dernière étape opératoire sur et/ou dans le métal en fusion, en particulier du fer en fusion, de préférence un alliage de fer ou de l'acier en fusion, de manière préférentielle de la fonte brute ou de l'acier brut en fusion.

4. Procédé selon l'une quelconque des revendications précédentes, **caractérisé en ce qu'**on réduit des oxydes métalliques contenus dans un laitier se trouvant sur le métal en fusion, comme par exemple des composés contenant du chrome, du nickel ou du manganèse, au moyen du monoxyde de carbone (CO) à titre de gaz de produit obtenu à partir du dioxyde de carbone (CO₂) à titre de gaz de traitement introduit dans le métal en fusion et/ou au moyen d'un gaz contenant du CO introduit dans le métal en fusion au cours du traitement métallurgique du métal en fusion dans le cadre du procédé métallurgique de fabrication, en particulier au cours du procédé métallurgique de traitement final ou d'une étape finale du traitement métallurgique.

5. Procédé selon l'une quelconque des revendications précédentes, **caractérisé en ce qu'**on oxyde, au moyen du dioxyde de carbone (CO₂) à titre de gaz de traitement des composés et/ou des éléments qui sont contenus dans le métal en fusion, en particulier du carbone et/ou du silicium.

6. Procédé selon l'une quelconque des revendications précédentes, **caractérisé en ce qu'**on minimise, au moyen du dioxyde de carbone (CO₂) à titre de gaz de traitement et/ou du monoxyde de carbone (CO) à titre de gaz de produit, l'oxydation par le chrome du chrome contenu dans le métal en fusion et/ou dans le laitier.

7. Procédé selon l'une quelconque des revendications précédentes, **caractérisé en ce que**, parallèlement à une introduction de dioxyde de carbone ou à une insufflation de dioxyde de carbone dans et/ou sur le métal en fusion, on utilise la technologie du laitier mousseux.

8. Procédé selon l'une quelconque des revendications précédentes, **caractérisé en ce qu'**on met en oeuvre le traitement métallurgique dans une cuve métallurgique, en particulier dans un convertisseur ou dans un convertisseur à vide ou dans un convertisseur combiné à vide ou dans un four à arc électrique.

9. Procédé selon la revendication 8, **caractérisé en ce qu'**on met en oeuvre le traitement métallurgique dans un four à arc électrique au cours de la période de (super)chauffage d'acier brut.
